# FASCICULE DE BREVET EUROPEEN

(11) **EP 0 093 681 B1**
(45) Date de publication et mention de la délivrance du brevet: **21.11.1985**
(21) Numéro de dépôt: 83420076.8
(22) Date de dépôt: 29.04.1983
(51) Int. Cl.: C25D 7/06

(54) **Procédé et dispositif pour revêtir une grande longueur de métal d'une couche métallique**
Verfahren und Vorrichtung zur galvanischen Beschichtung von metallischen Bändern grosser Länge
Process and apparatus for plating great lengths of metallic strip material

(30) Priorité: 29.04.1982 FR 8207922
(43) Date de publication de la demande: 09.11.1983
(73) Titulaire: ALUMINIUM PECHINEY, 75008 Paris Cédex 08 (FR)
(72) Inventeur: Lefebvre, Jacques, F-38500 Voiron (FR)
(74) Mandataire: Vanlaer, Marcel

## Description

L'invention concerne un procédé et un dispositif pour revêtir, en continu et à grande vitesse, une grande longueur de métal telle que fil, rond, barre, tube, méplat, d'une couche métallique et qui s'applique notamment au nickelage de fils en aluminium à usage électrique.

On connaît de nombreux procédés de revêtement de pièces en métal par un autre métal destiné à améliorer leurs propriétés de surface : aspect, tenue à la corrosion, résistance électrique de contact, par exemple. Ces procédés s'inspirent de plusieurs principes parmi lesquels on peut citer les dépôts par métallisation, par plasma, en phase vapeur, par voie chimique, par enrobage, par colaminage ou cofilage, par voie électrolytique...

Suivant la nature du métal à revêtir, son état de surface, la nature du revêtement, les types de contrainte imposés par le dispositif de mise en oeuvre du procédé, les caractéristiques demandées au produit fini, chacun de ces procédés présente, à la fois des avantages et des inconvénients, et il faut donc choisir en fonction du but recherché, celui qui présente le compromis optimum.

Dans le cas présent, la demanderesse a eu principalement pour objectif de résoudre le problème du revêtement de conducteurs électriques en aluminium ou en alliages à base d'aluminium. En effet, si, depuis plusieurs années, on a démontré que l'aluminium et ses alliages et, notamment, l'alliage désigné par l'Aluminium Association sous l'appellation 6101, peut remplacer le cuivre, à la fois du point de vue résistivité électrique et caractéristiques mécaniques, on a aussi toutefois constaté que son utilisation sous forme de fil se prête mal aux systèmes de raccordements utilisés actuellement dans les installations électriques, notamment dans des applications à haute sollicitation ou dans des ambiances agressives. En effet, on peut observer dans ces conditions d'application une croissance de la résistance de contact, source possible d'échauffements préjudiciables à la bonne tenue de ce type de conducteur et à la sécurité des installations. Il fallait donc, pour bénéficier pleinement des avantages incontestables de l'aluminium et l'imposer définitivement à la place du cuivre dans le domaine des conducteurs, trouver un procédé économique, qui confère au fil une résistance de contact stable dans le temps et au moins équivalente à celle du cuivre.

Certes, ce souhait de voir se développer davantage l'utilisation de conducteurs en aluminium et de réussir à détruire enfin les préjugés des installateurs électriciens qui sont réticents à l'emploi de l'aluminium, n'est pas l'apanage de la demanderesse, car d'autres fabricants ou d'autres utilisateurs d'aluminium ont cherché à mettre au point des techniques convenables pour résoudre ce problème de résistance de contact. C'est ainsi qu'il a été proposé :
des traitements de cofilage ou de colaminage, mais leur développement a été limité en raison du coût élevé de la mise en oeuvre,
des traitements de dépôt électrolytique d'étain, mais ceux-ci n'ont pas connu d'extension importante à cause, d'une part, des gammes de préparation longues du métal nécessitant des sous-couches de bronze et/ou de cuivre obtenues en bain de cyanure, d'autre part, du prix de plus en plus élevé de l'étain devenu métal stratégique.

Alors, plus récemment, s'est manifestée une orientation à la fois vers l'utilisation de revêtement en nickel, métal beaucoup moins cher que l'étain, et ayant intrinsèquement une bonne tenue aux ambiances agressives, et vers le maintien du principe de revêtement par électrolyse bien adapté à l'aluminium.

On a vu ainsi apparaître dans ce domaine une série de procédés dans lesquels on recourait soit à des cellules dans lesquelles l'électrolyte circule à grande vitesse, soit à une préparation de surface plus ou moins complexe, soit aux techniques de couches intermédiaires utilisées pour l'étamage. Autant de méthodes qui permettent de réaliser un revêtement relativement adhérent, mais qui souffrent toutes d'un inconvénient majeur, celui de n'atteindre qu'une vitesse de traitement relativement faible, limitée le plus souvent à quelques mètres par minute et qui nécessitent malgré tout, pour avoir un temps de séjour suffisant dans l'électrolyte, des dispositifs de grande longueur dont la réalisation entraîne des frais d'investissements importants.

C'est pourquoi la demanderesse, consciente non seulement de l'intérêt que présentait le revêtement de nickel par électrolyse, mais aussi de la nécessité d'en améliorer les performances de façon à rendre ce traitement le moins cher possible et à pouvoir ainsi rendre le fil d'aluminium obtenu encore plus compétitif vis-à-vis du cuivre, a cherché et mis au point un procédé dans lequel on forme, pour une grande vitesse de défilement et avec un temps de séjour dans l'électrolyte relativement court, un revêtement d'épaisseur et de résistance de contact tel, qu'il satisfasse aux différentes normes en usage dans l'industrie électrique.

Par le brevet français 2.012.592, elle savait qu'il était possible de revêtir un fil d'aluminium d'une couche de cuivre de 3 µm en le faisant défiler à une vitesse de 30 mètres par minute, d'abord à travers une filière de rabotage périphérique, puis dans un bac d'électrolyte de 3 m de long auquel on appliquait une force électromotrice par l'intermédiaire d'une anode contenue dans cet électrolyte et du fil faisant fonction de cathode vierge. Certes, le temps de séjour dans l'électrolyte n'était que de 6 secondes pour une épaisseur de 3 ₗᵢm, mais le revêtement était constitué de cuivre et cela ne pouvait rien laisser présager des résultats qu'elle pourrait obtenir avec le nickel, notamment au niveau de l'adhérence et de la résistance de contact.

Ayant essayé de transposer cet enseignement au nickelage de l'aluminium sans se préoccuper du mode de rabotage, dans un bac de 5 m de long, elle a éprouvé des difficultés, notamment au niveau de l'alimentation en courant électrique du fil, car tous les dispositifs utilisés : roulettes, galets, contacts frottants, conduisaient à la formation d'arcs électriques de plus en plus importants et de plus en plus néfastes pour l'adhérence du revêtement à mesure que la vitesse de défilement augmentait, d'où l'obligation de réduire la densité de courant et, par suite, de diminuer cette vitesse pour avoir une couche de revêtement d'épaisseur suffisante. En fait, elle obtenait au maximum des vitesses voisines de 25 m/min, soit un temps de séjour de 12 secondes pour une épaisseur de 0,5 J.Lm conduisant à un fil nickelé qui ne répondait pas entièrement aux normes en usage.

La demanderesse a alors pensé, entre autres solutions, à substituer aux systèmes mécaniques une prise de courant liquide, et a constaté au cours de nombreux essais, qu'un tel moyen permettait d'obtenir un fil de qualité satisfaisante à des vitesses supérieures à celles obtenues jusqu'alors et avec des temps de séjour relativement courts. Elle a également trouvé que ce moyen pouvait même s'appliquer à d'autres métaux et d'autres revêtements. C'est pourquoi elle propose, suivant l'invention, un procédé pour revêtir, par électrolyse en continu avec une grande vitesse de défilement et un temps de séjour très court dans l'électrolyte, une grande longueur de métal d'une couche métallique adhérente, dans lequel on soumet éventuellement ladite longueur à un traitement de préparation de surface, puis la fait passer dans une solution du métal de revêtement à laquelle on s'applique une tension électrique pour former le revêtement, par l'intermédiaire d'une prise de courant liquide.

Ainsi, la longueur de métal qui peut être un fil, un rond, une barre, un tube, un méplat constitué d'aluminium, de cuivre ou autre métal, est éventuellement soumis initialement à un traitement classique de dégraissage ou de décapage chimique pour éliminer les souillures superficielles, puis elle passe dans une solution de métal de revêtement qui est, de préférence, le nickel, mais peut être tout autre métal susceptible d'être déposé électrolytiquement et choisi en fonction du problème à résoudre.

A cette solution, on applique alors une tension électrique, qui peut être continue ou pulsée. Si le pôle positif de la source de courant est relié de façon classique à une électrode plongeant dans ladite solution, par contre, pour fermer le circuit, on ne connecte plus le pôle négatif directement sur une partie de la longueur de métal comme dans l'art antérieur, mais par l'intermédiaire d'une électrode qui plonge dans un liquide conducteur à travers lequel passe ladite longueur, et qui constitue la prise de courant liquide.

Si un tel procédé permet d'éviter les inconvénients dus aux mauvais contacts mécaniques, et, donc d'améliorer sensiblement les densités de courant et, par suite, d'augmenter la vitesse de défilement tout en diminuant le temps de séjour puisque la longueur de contact avec l'électrolyte était maintenue à 5 m, il a été constaté que les performances pouvaient être améliorées davantage par le choix judicieux de la composition du liquide destiné à former la prise de courant liquide. Il est nécessaire en effet, que cette composition permette d'obtenir des densités de courant élevées en conservant des tensions équilibrées entre le liquide constituant la prise de courant, et le bain de revêtement.

C'est ainsi que, dans le cas du nickelage, la demanderesse a trouvé que les meilleurs résultats étaient obtenus avec les solutions électrolytiques suivantes :
pour la prise de courant liquide, un mélange de chlorures métalliques, de fluorures et d'acide borique tel que, par exemple, le mélange suivant :
pour le revêtement, les bains de nickelage classiques, et de préférence, celui ayant la composition :

Ces solutions sont employées à des températures permettant de réaliser des résistivités équivalentes.

Par exemple, pour les compositions citées ci-dessus, ces températures sont respectivement voisines de 35 et 50 °C.

Dans ces conditions, la demanderesse est déjà parvenue à réaliser un nickelage de plusieurs µm d'épaisseur avec une vitesse de défilement de l'ordre de 30 m/minute et un temps de séjour inférieur à 12 secondes, ce qui constitue un grand progrès par rapport à la technique avec contact mécanique, où, pour une vitesse et un temps de séjour équivalents, l'épaisseur était inférieure à 0,5 wm.

Mais, elle a alors constaté l'intérêt d'un traitement particulier de préparation de surface de la longueur de métal mise en oeuvre. En effet, en opérant sur du fil brut de tréfilage, elle obtenait un dépôt de nickel de bel aspect, adhérent et de résistance de contact faible, mais avec l'inconvénient de polluer la prise de courant liquide par les souillures superficielles. Avec une préparation de surface par tout traitement de dégraissage classiqùe, le temps nécessaire pour avoir une action convenable était trop long et son intégration dans le procédé en continu obligeait à limiter la vitesse de défilement.

C'est alors qu'associant le scalpage au traitement de revêtement électrolytique avec prise de courant liquide, elle s'est aperçue que cette combinaison nouvelle permettait d'atteindre le but qu'elle s'était proposé, c'est-à-dire grande vitesse de défilement - temps de séjour court - dépôt adhérent - résistance de contact faible et non évolutive.

Pour cela, elle a fait passer la longueur de fil à travers une ou plusieurs filières montées flottantes, ce qui permet d'enlever en continu la partie périphérique de la longueur de métal sur une épaisseur de 1 à 2/100 mm et d'éliminer ainsi la couche d'oxyde et les résidus de lubrifiants.

Dans ces conditions, les résultats atteints ont dépassé toutes ses espérances, puisqu'il a été déjà possible d'atteindre la vitesse maximale permise par l'installation expérimentale qui est de 300 m/minute avec des épaisseurs comprises entre 1 et 3 µm, cette valeur étant limitée, à son avis, par la puissance électrique installée. La qualité du fil ainsi obtenu a été contrôlée suivant les normes électriques en usage et a été reconnue très satisfaisante.

En particulier, la demanderesse ayant effectué des essais d'enroulement de dix spires sur diamètre, a constaté une ductilité tout à fait remarquable de la couche de nickel et, notamment, son aptitude surprenante au tréfilage. C'est ainsi que, dans un premier essai, un fil en alliage d'aluminium 6101 de diamètre 1,78 mm, revêtu suivant l'invention, d'une couche de nickel de 3 µm a pu être tréfilé jusqu'à un diamètre de 0,78 mm, sans qu'on constate ni décollement, ni arrachement du revêtement de nickel. Dans un deuxième essai, un fil d'aluminium 1350, de diamètre 5,67 mm a pu être tréfilé jusqu'à 0,78 mm en 16 passes avec conservation de l'adhérence du dépôt de nickel tout en gardant, après chaque passe, une faible résistance de contact.

Pour mettre en oeuvre ce procédé, la demanderesse a conçu un dispositif expérimental s'inspirant en partie de celui enseigné dans l'US-A-4097342 lequel est constitué dans le sens de défilement de la longueur de métal par une prise de courant liquide constituée par un bac contenant un électrolyte dans lequel plonge une électrode chargée négativement et un bac de revêtement de même longueur contenant la solution de revêtement dans lequel plonge une électrode chargée positivement. Mais, elle y a ajouté une filière de scalpage placée en amont de la prise de courant liquide et un bac de rinçage placé entre la prise de courant liquide et le bac de revêtement. Dans ce dispositif le bac de la prise de courant liquide et le bac de revêtement sont caractérisés par leur longueur qui est chacune de 5 mètres maximum.

Ce dispositif est représenté par la figure ci-jointe sur laquelle on distingue une bobine (1) dérouleuse de la longueur de métal (2), une filière de rasage (3), un bac (4) de prise de courant liquide avec une électrode (5) reliée au pôle négatif de la source de courant (6) et plongeant dans la solution (7), un compartiment de lavage (8), un bac (9) de revêtement contenant la solution (10) dans laquelle est immergée l'électrode (11) chargée positivement. A la sortie de ce bac, on a prévu un système de rinçage (12) et de séchage (13) avant d'enrouler la longueur de métal sur la bobine (14).

L'invention peut être illustrée à l'aide du tableau n° 1 dans lequel figurent une série de 18 essais effectués sur un fil en alliage d'aluminium 6101, de diamètre 1,78 mm ayant comme caractéristiques mécaniques pour les essais 1 à 11 :

Pour les essais 12 à 18, ces caractéristiques sont respectivement les suivantes : 215 MPa-226 MPa-3,4%.

Sont regroupées dans une série de colonnes, d'abord, les conditions de traitement du fil :
- préparation de surface :
   Essais 1 à 5 - pas de traitement de surface préalable ;
   Essais 6 à 18 - traitement préalable de rasage ;
- la température du bac 1 (prise de courant liquide) et du bac Il (solution de revêtement) ;
- les conditions électriques : tension de courant en volts appliquée aux deux électrodes, densité de courant ayant traversé le système en A/dm^{z} ;
la vitesse de défilement du fil en m/min, puis, les résultats d'essais obtenus avec le fil traité ;
- résistance de contact en mΩ déterminée par la méthode des fils en croix sur lesquels repose une masse de 1 kg ;
- l'épaisseur du revêtement de nickel en µm obtenue par détermination du poids de nickel recueilli par dissolution du revêtement dans l'acide nitrique ;
- des observations sur la tenue du fil au vieillissement électrique, contrôlée en soumettant ce dernier jusqu'à 200 cycles thermiques sous 30 A environ.

Au cours de chacun de ces cycles, dans divers ensembles de raccordements, le fil traité est porté à 120°C sous l'effet de la surintensité qui le traverse, puis refroidi à la température ambiante. On estime que la tenue est bonne si la résistance de contact R et la température du raccord n'évoluent pas.

On peut constater à partir de ces résultats l'efficacité du procédé revendiqué, et les résultats surprenants de l'augmentation du rendement d'électrolyse en fonction des vitesses (cf. essais 17 et 18 ou pour des vitesses de défilement de 200 et 300 m/mn, on obtient des épaisseurs de revêtement pratiquement semblables).

Le tableau Il ci-après donne pour un fil d'alliage aluminium 6101 de diamètre 1,75 mm, correspondant à l'essai n° 8 du tableau l, les résultats de mesures de résistance de contact initiale Ro et après 200 cycles R200 effectuées sur des bornes à plaquettes au cours de 8 essais repérés de 1 à 8. Il donne également les mesures de températures de contact après 1 cycle θ1 et après 200 cycles θ200, et les compare à la température de contact de référence s'. Ces essais ont été réalisés en se plaçant dans 2 cas différents de couples de serrage : 0,33 et 0,5 mN qui n'ont pratiquement pas évolué au cours des cycles, à une température ambiante voisine de 20 °C et sous une intensité de 31,5 A.

Le tableau lll page suivante, répète les mêmes essais sur un fil de cuivre de 1,5 mm² de section.
(Voir Tableau lll page 7)

On constate que le fil d'alliage d'aluminium nickelé à 60 m/mn se comporte mieux que le fil de cuivre de résistance linéique équivalente.

Le tableau IV reproduit les essais du tableau Il, mais à partir d'un fil revêtu à une vitesse de défilement de 300 m/mn.

On constate des résultats comparables.

La présente invention trouve son application dans tous les problèmes de revêtement d'une grande longueur de métal par une couche métallique adhérente et présentant à la fois une ductilité telle qu'elle se prête facilement à des opérations de tréfilage, et une résistance de contact et non évolutive.

Elle est plus particulièrement adaptée au nickelage des conducteurs électriques en aluminium ou en ses alliages au diamètre d'utilisation.

C'est le cas du fil à usage domestique ou industriel dont les diamètres sont compris le plus souvent entre 1,5 et 3 mm.

Mais, compte tenu de l'aptitude au tréfilage du fil nickelé par le procédé, le nickelage peut se faire sur des diamètres de provision, c'est-à-dire supérieurs au diamètre d'utilisation, que l'on réduit par la suite, ce qui permet d'étendre l'application du procédé à d'autres domaines tels que les fils fins des fils téléphoniques, des câbles souples et des fils de bobinage...

## Revendications

1. Procédé pour revêtir par électrolyse, en continu, une grande longueur de métal d'une couche métallique adhérente, dans lequel on soumet ladite longueur à un traitement de préparation de surface, puis la fait passer dans une solution du métal de revêtement à laquelle on applique une tension électrique par l'intermédiaire d'une prise de courant liquide, caractérisé en ce que le traitement de préparation de surface consiste à faire passer la longueur de métal à travers au moins un système de scalpage et la prise de courant liquide est consituée par une solution de chlorure de nickel, d'acide borique et d'acide fluorhydrique.

2. Procédé suivant la revendication 1, caractérisé en ce que le système de scalpage est au moins une filière de rasage.

3. Procédé suivant la revendication 1, caractérisé en ce que la solution de métal de revêtement contient du sulfamate de nickel, du chlorure de nickel et de l'acide borique.

4. Procédé suivant la revendication 1, caractérisé en ce que la couche métallique est formée de nickel.

5. Procédé suivant la revendication 1, caractérisé en ce que la longueur de métal est constituée par un fil continu.

6. Application du procédé suivant la revendication 1, à la fabrication de conducteurs électriques.

7. Dispositif pour la mise en oeuvre du procédé suivant la revendication 1, constitué dans le sens de circulation de la longueur de métal par une prise de courant liquide constituée par un bac contenant un électrolyte dans lequel on plonge une électrode chargée négativement et un bac de revêtement contenant la solution du métal de revêtement dans laquelle plonge une électrode chargée positivement, caractérisé en ce qu'il comprend une filière de scalpage placée en amont de la prise de courant liquide et un bac de rinçage placé entre la prise de courant liquide et le bac de revêtement.

8. Dispositif suivant la revendication 7, caractérisé en ce que le bac de la prise de courant liquide et le bac de revêtement ont chacun une longueur de 5 mètres maximum.

## Claims

1. A process for the continuous covering by electrolysis of a large length of metal with an adhesive metallic layer, in which the said length is subjected to a surface preparation treatment, then is passed into a metal covering solution to which an electric potential is applied by a liquid power outlet, characterised in that the surface preparation treatment consists of passing the length of metal through at least one scalping system and the liquid power outlet is made up of a solution of nickel chloride, boric acid and hydrofluoric acid.

2. A process according to claim 1, characterised in that the scalping system is at least one shearing die.

3. A process according to claim 1, characterised in that the metal covering solution contains nickel sulphamate, nickel chloride and boric acid.

4. A process according to claim 1, characterised in that the metallic layer is made up of nickel.

5. A process according to claim 1, characterised in that the length of metal consists of a continuous thread.

6. Application of the process according to claim 1, for the production of electrical conductors.

7. A device for putting the process according to claim 1 into operation, consisting, in the direction of circulation of the length of metal, of a liquid power outlet consisting of a through containing an electrolyte into which a negatively-charged electrode is immersed and a covering through containing the metal covering solution into which a positively-charged electrode is immersed, characterised in that it comprises a scalping die positioned upstream of the liquid power outlet and a rinsing trough positioned between the liquid power outlet and the covering trough.

8. A device according to claim 7, characterised in that the liquid power outlet and covering troughs each have a length of at most 5 metres.

## Patentansprüche

1. Verfahren zum kontinuierlichen Beschichten einer großen Metallänge mit einer haftenden metallischen Schicht durch Elektrolyse, bei dem man diese Länge einer Oberflächenvorbereitungsbehandlung unterwirft und sie dann in einer Lösung des Beschichtungsmetalls durchlaufen läßt, der man eine elektrische Spannung mittels einer flüssigen Stromzuführung zuführt, dadurch gekennzeichnet, daß die Oberflächenvorbereitungsbehandlung darin besteht, die Metallänge durch wenigstens ein Abschabsystem laufen zu lassen, und die flüssige Stromzuführung aus einer Lösung von Nickelchlorid, Borsäure und Flußsäure besteht.

2. Verfahren nach Anspruch 1, dadurch gekennzeichnet, daß das Abschabsystem wenigstens eine Schabdüse ist.

3. Verfahren nach Anspruch 1, dadurch gekennzeichnet, daß die Beschichtungsmetallösung Nickelsulfamat, Nickelchlorid und Borsäure enthält.

4. Verfahren nach Anspruch 1, dadurch gekennzeichnet, daß die metallische Schicht aus Nickel gebildet wird.

5. Verfahren nach Anspruch 1, dadurch gekennzeichnet, daß die Metallänge aus einem Endlosdraht besteht.

6. Anwendung des Verfahrens nach Anspruch 1 auf die Herstellung elektrischer Leiter.

7. Vorrichtung zur Durchführung des Verfahrens nach Anspruch 1, die in der Durchlaufrichtung der Metallänge aus einer flüssigen Stromzuführung, die aus einem einen Elektrolyt enthaltenden Behälter, in den man eine negativ geladene Elektrode eintaucht, besteht, und aus einem Beschichtungsbehälter besteht, der die Beschichtungsmetallösung enthält, in die eine positiv geladene Elektrode eintaucht, dadurch gekennzeichnet, daß sie eine Schabdüse, die stromauf der flüssigen Stromzuführung angeordnet ist, und einen Spülbehälter aufweist, der zwischen der flüssigen Stromzuführung und dem Beschichtungsbehälter angeordnet ist.

8. Vorrichtung nach Anspruch 7, dadurch gekennzeichnet, daß der Behälter der flüssigen Stromzuführung und der Beschichtungsbehälter je eine Länge von höchstens 5 m haben.
